# EUROPÄISCHE PATENTSCHRIFT

(11) **EP 0 489 066 B1**
(45) Veröffentlichungstag und Bekanntmachung des Hinweises auf die Patenterteilung: **15.12.1993**
(21) Anmeldenummer: 90912647.6
(22) Anmeldetag: 21.08.1990
(51) Int. Cl.: D21B 1/12

(54) **VERFAHREN ZUR NACHBEHANDLUNG VON HOLZSCHLIFF**
PROCESS FOR THE RE-TREATMENT OF MECHANICAL WOOD PULP
PROCEDE DE RETRAITEMENT DE LA PATE MECANIQUE

(30) Priorität: 25.08.1989 DE 3928058
(43) Veröffentlichungstag der Anmeldung: 10.06.1992
(73) Patentinhaber: Stora Feldmühle Aktiengesellschaft, 40545 Düsseldorf (DE)
(72) Erfinder: SOLBACH, Hermann-Josef, D-7982 Baienfurt (DE); KÜHNEL, Gerd, D-7980 Ravensburg (DE); GESER, Robert, D-7987 Weingarten (DE)
(86) Internationale Anmeldenummer: EP9001378
(87) Internationale Veröffentlichungsnummer: WO9102838

(56) Entgegenhaltungen:
- DE-B- 2 825 069
- FR-A- 2 306 303

## Beschreibung

Die Erfindung betrifft ein Verfahren zur thermischen Nachbehandlung von mechanisch hergestelltem Holzschliff, der für die Papier-, Pappe- und Kartonproduktion eingesetzt wird.

Die Erzeugung von Holzschliff durch mechanische Zerkleinerung von Rundholz auf Schleifsteinen unter Wasserzugabe ist bekannt und ausführlich in der Literaturstelle "TAPPI, Pulp and Paper Manufacture, Volume 2, Mechanical Pulping, 1987" beschrieben.

Der in der Papier- und Kartonindustrie eingesetzte Holzschliff soll eine möglichst hohe Splitterfreiheit aufweisen bei gleichzeitig guten Festigkeitseigenschaften, wie Reißlänge, Fortreißfestigkeit und Berstdruck sowie hohes Volumen und Steifigkeit. Daher wird versucht, bereits am Schleifer einen Holzschliff mit einem hohen Mahlgrad und wenig Splitter zu erzeugen. Der für die Festigkeitswerte an sich günstige hohe Mahlgrad verursacht jedoch andererseits auf dem Papiermaschinensieb ein verschlechtertes Entwässerungsverhalten, so daß die Geschwindigkeit der Papiermaschine beschränkt ist. Es wurden zwar sogenannte Entwässerungsbeschleuniger bekannt, die auf Polyäthyleniminbasis oder Polyamidamin-Epichlorhydrinbasis zunächst gute Erfolge zeigten, jedoch aufgrund der Kreislaufwasserschließung in den Karton- und Papierfabriken und der dadurch bedingten Anreicherung der aus dem Holzschliff stammenden organischen Störstoffe immer mehr an ihrer Wirksamkeit verloren.

Ein weiterer Nachteil des Holzschliffes, der mit hohem Mahlgrad erzeugt wird, besteht darin, daß das spezifische Volumen eines daraus gefertigten Papieres, gemessen in cm³ /g, abnimmt und damit eine Verringerung der Steifigkeit einhergeht.

Es wurden bisher bereits viele Versuche durchgeführt, durch zusätzliche Wärmezufuhr die Qualität des zu erzeugenden Steinschliffes zu verbessern. Die Literaturstelle "K. H. Klemm: Neuzeitliche Holzschlifferzeugung, Wiesbaden, 1957" berichtet auf Seite 250 ff. über das sogenannte Braunschliffverfahren, das einen bezüglich der Festigkeitswerte verbesserten Holzschliff ergibt. Dabei werden die zu verschleifenden Holzstämme einer Vorbehandlung mit Heißwasser oder Dampf unterzogen. Nachteilig bei diesem Verfahren ist, daß sich das Holz stark verfärbt und der daraus erzeugte Holzschliff nur für Packpapiere und verschiedene Pappe-Qualitäten verwendet werden kann, bei denen der braune bis tiefbraune Farbton nicht stört. Keinesfalls ist dieser Braunschliff zur Herstellung von hellem Zeitungsdruck oder Schreibpapieren oder hellen Kartons geeignet. Aufgabe der vorliegenden Erfindung ist es daher, ein Verfahren zur Verfügung zu stellen, das einen Holzschliff mit verringertem Mahlgrad und erhöhtem spezifischem Volumen bei Erhaltung der Weiße ergibt.

Die Aufgabe wird durch den kennzeichnenden Teil des Anspruches 1 und die darauf zurückbezogenen Unteransprüche 2 bis 5 gelöst.

Obwohl in der oben angeführten Literatur bereits mehrfach auf die Vorteile einer Temperaturerhöhung während des Schleifverfahrens hingewiesen wurde, wurde nun überraschend festgestellt, daß durch eine thermische Nachbehandlung des sogenannten "büttenfertigen" Holzschliffes, dessen Qualität noch entscheidend verbessert werden kann, ohne daß eine merkliche Verschlechterung der Weiße eintritt. Unter "büttenfertig" wird dabei ein Holzschliff verstanden, der am Ende des Schleifereiprozesses am Stoffeindicker mit einem Trockengehalt von 10 bis 50 % zur weiteren Verarbeitung in der Papierfabrik anfällt.

Erfindungsgemäß wird der eingedickte Holzschliff bei einem Trockengehalt von 10 bis 50 % zunächst mit Wasserdampf beaufschlagt und anschließend der entstandene-Brüdendampf ggf. unter Einsatz geeigneter Mittel, wie Gebläse oder Entspannungsvorrichtungen, abgezogen, so daß der Trockengehalt des Holzschliffes im wesentlichen nicht beeinflußt wird.

Die zur Nachbehandlung eingesetzte Dampfmenge wird in Abhängigkeit von der pro Zeiteinheit durchgesetzten Holzschliffmenge zwischen 0,1 und 1 t/Dampf pro Tonne atro Holzschliff gewählt. Dabei wird bei höherem Trockengehalt des Holzschliffes eine geringere Dampfmenge und umgekehrt angewendet. Die Regelung der Dampfmenge kann vorteilhafterweise durch die dem Eindicker zugeführte Holzschliffsuspension, deren Stoffdichte bekannt ist, gesteuert werden.

Es hat sich weiter als vorteilhaft herausgestellt, daß die Temperatur des mit Dampf behandelten Holzschliffes überwacht wird und dabei 110 °C nicht überschreitet, da ansonsten eine merkliche Vergilbung mit allen nachteiligen Auswirkungen auf das Endprodukt eintritt. Zweckmäßigerweise wird deshalb die Temperatur des mit Dampf behandelten Holzschliffes als weitere Steuergröße zur Bemessung der Dampfmenge herangezogen.

Die thermische Nachbehandlung kann mit üblichem Naß- oder Sattdampf durchgeführt werden, wobei vorteilhafterweise gesättigter Niederdruckdampf mit einer Temperatur von 105 bis 180 °C verwendet wird. Der Dampfdruck ist an sich nur durch die Menge des anzuwendenden Wasserdampfes bestimmt.
Vorteilhafterweise wird er zwischen 1,1 x 10⁵ Pa (1,1 bar) und 8,0 x 10⁵ Pa (8,0 bar) gewählt, wobei der Druck bei zweckmäßiger Ausgestaltung der Zuführungsorgange zum Holzschliff zusätzlich zur Mischung mit dem Holzschliff herangezogen werden kann. Höhere Dampfdrücke sind wegen der dann erforderlichen baulichen und konstruktiven Maßnahmen nicht empfehlenswert.

Die Dauer der thermischen Nachbehandlung wird vorteilhafterweise zwischen 0,5 und 60 Min. gewählt.

Auch hier ist zu berücksichtigen, daß bei höheren Dampftemperaturen und Trockengehalten des zu behandelnden Holzschliffes eine kürzere Verweilzeit gewählt wird, um eine Faserschädigung zu vermeiden.

Vorteilhafterweise wird hier ebenfalls als Regelgröße die Temperatur des Holzschliffes nach der Dampfbehandlung herangezogen.

Zur Durchführung des Verfahrens haben sich übliche Mischapparturen, wie Rohrreaktoren, Ein- oder Zweiwellenmischer, die ggf. bei höheren Drücken mit Speise-Schnecken und Zellenschleusen o. ä. bekannten Vorrichtungen zur Druckhaltung bzw. Entspannung versehen sind. Diesen Mischapparaturen schließt sich eine Ausdampfvorrichtung an, in der der erzeugte Brüdendampf abgezogen wird. Im einfachsten Fall ist die Ausdampfvorrichtung ein umlaufendes Siebband mit Abzugshaube. In dieser Ausdampfvorrichtung kann zusätzlich noch Kühlluft zugeführt werden, um den behandelten Holzschliff auf eine übliche Weiterverarbeitungstemperatur von 40 bis 60 °C herunterzukühlen.

In dem nachfolgenden Beispiel 1 ist die Durchführung des erfindungsgemäßen Verfahrens beschrieben.

### Beispiel 1

Ein auf einem Banddruckfilter auf einen Trockengehalt von 33 % atro entwässerter Holzschliff wurde mit
a) 0,5 t Dampf / t Holzschliff
b) 1,0 t Dampf / t Holzschliff

in einem Einwellenzerfaserer oder in einer Bedampfungsschnecke behandelt. Dabei betrug die Temperatur des Dampfes 130 °C und der Druck 2,8 x 10⁵ Pa (2,8 bar), die Verweilzeit lag in beiden Aggregaten bis zu 5 Minuten. Am Ende stellte sich eine Temperatur des behandelten Holzschliffes von 90 bis 96 °C ein.

Vor und nach der Behandlung wurden die papiertechnischen Werte des Holzschliffes bestimmt, die in der folgenden Tabelle wiedergegeben sind.

Aus der Tabelle ist deutlich erkennbar, daß durch die erfindungsgemäße Behandlung die Werte für den Mahlgrad in ° SR abgesenkt und das spezifische Volumen erhöht werden können, ohne daß eine signifikante Beeinflussung der Weiße stattfindet.

## Patentansprüche

1. Verfahren zur thermischen Nachbehandlung von mechanisch hergestelltem Holzschliff für die Papier-, Pappe- oder Kartonherstellung, dadurch gekennzeichnet, daß der Holzschliff bei einem Trockengehalt von 10 bis 50 % und einer Temperatur, die 110 °C nicht überschreitet, mit Wasserdampf beaufschlagt und daran anschließend der Brüdendampf abgezogen wird.

2. Verfahren nach Anspruch 1, dadurch gekennzeichnet, daß der Holzschliff mit 0,1 bis 1 t Dampf pro t atro Holzschliff beaufschlagt wird.

3. Verfahren nach Anspruch 1 und 2, dadurch gekennzeichnet, daß der Holzschliff mit gesättigtem Niederdruckdampf mit einer Temperatur von 105 bis 180 °C und einem Druck von 1,1 x 10⁵ Pa (1,1 bar) bis 8 x 10⁵ Pa (8 bar) beaufschlagt wird.

4. Verfahren nach Anspruch 1 bis 3, dadurch gekennzeichnet, daß der Holzschliff während eines Zeitraumes von 0,5 bis 60 Minuten mit Dampf beaufschlagt wird.

5. Verfahren nach Anspruch 1 bis 4, dadurch gekennzeichnet, daß die Dampfbeaufschlagung in einer Mischapparatur mit anschließender Ausdampfvorrichtung durchgeführt wird.

## Claims

1. Process for the thermal after-treatment of mechanical wood pulp for paper, paperboard or cardboard manufacture, characterised in that the wood pulp, at a dry content of from 10 to 50 % and at a temperature not exceeding 110°C, is treated with steam and thereafter the exhaust vapour is drawn off.

2. Process according to claim 1, characterised in that the wood pulp is treated with from 0.1 to 1 t of steam per t absolute dry weight of wood pulp.

3. Process according to claims 1 and 2, characterised in that the wood pulp is treated with saturated low pressure steam at a temperature of from 105 to 180°C and under a pressure of from 1.1 x 10⁵ Pa (1.1 bar) to 8 x 10⁵ Pa (8 bar).

4. Process according to claims 1 to 3, characterised in that the wood pulp is treated with steam for a period of from 0.5 to 60 minutes.

5. Process according to claims 1 to 4, characterised in that the steam treatment is carried out in a mixing apparatus followed by a steam removal apparatus.

## Revendications

1. Procédé pour le traitement thermique de pâte mécanique destinée à la fabrication de papier ou de cartons, caractérisé par le fait que l'on traite à la vapeur d'eau la pâte mécanique qui contient entre 10 et 50 % de matières sèches et se trouve à une température inférieure à 110°C, puis on élimine le brouillard formé.

2. Procédé selon la revendication 1, caractérisé par le fait que l'on traite la pâte mécanique avec 0,1 à 1 t de vapeur par tonne de pâte mécanique à l'état sec absolu.

3. Procédé selon les revendications 1 et 2, caractérisé par le fait que l'on traite la pâte mécanique avec de la vapeur saturée à une température comprise entre 105 et 180 °C et une pression comprise entre 1,1 x 10⁵ Pa (1,1 bars) et 8 x 10⁵ Pa (8 bars).

4. Procédé selon les revendications 1 à 3, caractérisé par le fait que l'on traite la pâte mécanique avec de la vapeur pendant 0,5 à 60 minutes.

5. Procédé selon les revendications 1 à 4, caractérisé par le fait que l'on effectue le traitement à la vapeur dans un appareil de mélange à la suite duquel est placé un dispositif d'évaporation.
